# EUROPÄISCHE PATENTSCHRIFT

(11) **EP 1 040 214 B1**
(45) Veröffentlichungstag und Bekanntmachung des Hinweises auf die Patenterteilung: **05.03.2003**
(21) Anmeldenummer: 98963528.9
(22) Anmeldetag: 28.11.1998
(51) Int. Cl.: D01F 2/10

(54) **HILFSMITTEL FÜR DIE HERSTELLUNG VON CELLULOSEFASERN**
AUXILIARY AGENT FOR THE PRODUCTION OF CELLULOSE FIBERS
ADJUVANTS POUR LA PRODUCTION DE FIBRES CELLULOSIQUES

(30) Priorität: 08.12.1997 DE 19754314
(43) Veröffentlichungstag der Anmeldung: 04.10.2000
(73) Patentinhaber: Cognis Deutschland GmbH & Co. KG, 40589 Düsseldorf (DE)
(72) Erfinder: LAGARDEN, Martin, D-40591 Düsseldorf (DE); MATHIS, Raymond, D-40627 Düsseldorf (DE); KOLKEN, Ursula, D-40589 Düsseldorf (DE)
(86) Internationale Anmeldenummer: EP9807700
(87) Internationale Veröffentlichungsnummer: WO99029937

(56) Entgegenhaltungen:
- EP-A- 0 248 197
- DE-A- 1 494 698
- DE-A- 1 494 745
- DE-A- 2 332 277
- DE-A- 2 837 766
- DE-A- 2 921 314
- DE-B- 1 023 559
- DE-B- 1 052 054
- DE-B- 1 132 684
- DE-B- 1 163 489
- DE-B- 1 257 354
- GB-A- 930 929

## Beschreibung

Die vorliegende Anmeldung betrifft die Verwendung von endgruppenverschlossenen alkoxylierten Aminen als Hilfsmittel bei der Herstellung von Cellulosefasern nach dem Viskoseverfahren sowie ein Verfahren zur Herstellung von Cellulosefasern nach dem Viskose verfahren.

Die großtechnische Herstellung von Cellulosefasern erfolgt überwiegend nach dem Viskoseverfahren. Dabei wird Zellstoff zunächst in Celluloseexanthogenat, die sogenannten Viskose, überführt und diese in ein saures Fällbad gepreßt. Durch den Kontakt mit der sauren Lösung wird das Xanthogenat ausgefällt und durch Verseifung wird die Cellulose in Form eines Filaments freigesetzt.

Es hat sich gezeigt, daß der Zusatz von Hilfsmitteln, den sogenannten Modifikatoren, zur Viskose oder zur Spinnlösung die mechanische Qualität der ersponnenen Fasern deutlich verbessern kann. Die Modifikatoren verlangsamen die Xanthogenatzersetzung und ermöglichen damit die Bildung einer gleichmäßigen Faserstruktur (vergl. Z.A. Rogowin, Chemiefasern, Georg Thieme Verlag, Stuttgart, 1982, Seiten 123 ff).

Als Modifikatoren sind verschiedene Substanzklassen bekannt, z. B. quartäre Ammoniumbasen, N-substituierte Dithiocarbonsäuren, Polyethylenglykole sowie
aliphatische Monoamine und insbesondere oxethylierte Amine und Amide oder deren Derivate. Die DE 28 37 766 beschreibt beispielsweise Alkoxylierungsprodukte eines mehrwertigen Alkohols und/oder eines zweibasischen Amins als Modifikatoren. Die DE 29 21 314 beschreibt ein Verfahren zur Herstellung gekräuselter Cellulosefasern, wobei als Modifikatoren unter anderem auch oxethylierte Fettsäureamine mit 8 bis 20 Kohlenstoffatomen eingesetzt werden. Weiterhin werden vielfach Alkylaminglykolether in der Viskoseproduktion als Modifikatoren verwendet. Diese Verbindungen werden durch Umsetzung von alkoxylierten Aminen mit Alkylhalogeniden, vorzugsweise Alkylchloriden, im Sinne einer Ethersynthese nach Williamson, hergestellt. Dabei werden aber zwangsläufig erhebliche Mengen an Salzen frei, deren Entsorgung teuer ist und Umweltprobleme hervorruft. Zum Teil verbleiben auch Reste der Alkylchloride im Reaktionsprodukt, die gegebenenfalls durch ein aufwendiges und teures Reinigungsverfahren entfernt werden müssen.

Es besteht daher ein Bedarf nach Modifizierungsmitteln, die gleiche oder bessere Eigenschaften als die im Stand der Technik bekannten Verbindungen aufweisen und die nach einfachen und die Umwelt weniger belastende Verfahren hergestellt werden können. Insbesondere sollte dabei auf die Verwendung von Chlorchemikalien vollständig verzichtet werden können.

Es wurde gefunden, daß bestimmte endgruppenverschlossene nichtionische Tenside auf Basis von alkoxylierten Aminen die oben genannten Eigenschaften aufweisen.

Gegenstand der vorliegenden Anmeldung ist in einer ersten Ausführungsform die Verwendung von Reaktionsprodukten der nucleophilen Ringöffnung von Epoxiden der Formel (I) in der R¹ für einen linearen oder verzweigten aliphatischen Alkylrest mit 1 bis 22 C-Atomen steht mit Verbindungen der Formel (II) in der R² und R³ unabhängig voneinander für einen Rest (CₙH₂ₙ-O)ₘ-H oder einen linearen oder verzweigten, gesättigten oder ungesättigten Alkylrest mit 1 bis 22 C-Atomen oder Wasserstoff stehen, n den Wert 2 oder 3 hat und m eine Zahl zwischen 1 und 20 bedeutet, als Hilfsmittel bei der Herstellung von Cellulosefasern nach dem Viskoseverfahren.

Die Ringöffnungsprodukte stellen bekannte Verbindungen dar, die nach den üblichen Methoden der organischen Chemie synthetisiert werden können. Die Synthese solcher Verbindungen erfolgt in der Regel durch Reaktion der Epoxide der Formel (I) mit Verbindungen der Formel (II) in Gegenwart von geeigneten, vorzugsweise alkalischen Katalysatoren, z.B. Kalium- oder Lithiumhydroxid. Bevorzugt wird Kaliumhydroxid eingesetzt. Durch einen nucleophilen Angriff des Sauerstoffatoms der Verbindungen der Formel (II) an eines der Epoxid-C-Atome wird der Ring geöffnet und es bildet sich ein α-Hydroxyether. Einzelheiten zu dieser Reaktion finden sich beispielsweise im Artikel von W. Stein in Fette, Seifen, Anstrichmittel, Nr. 2, 84. Jahrgang 1992, Seite 51 und der dort zitierten Literatur.

Die Ringöffnungsreaktion findet vorzugsweise unter wasserfreien Bedingungen bei Normaldruck statt. Je nach Art der eingesetzten Edukte werden Reaktionstemperaturen zwischen 100 und 180 °C benötigt. Es ist dabei bevorzugt, die Reaktion im Temperaturbereich von 140 bis 160 °C durchzuführen.

Die Epoxide der Formel (I) sind bekannte Verbindungen, die durch Epoxidierung von alpha-Olefinen hergestellt werden, welche beispielsweise nach dem Shop-Prozeβ erhalten werden. Typische Beispiele sind die Epoxide von Octen-1, Decen-1, Dodecen-1, Tetradecen-1, Octadecen-1 oder Octadecen-9. Bevorzugt sind Epoxide der Formel (I). in der R¹ für einen linearen aliphatischen Alkylrest mit 8 bis 14 C-Atomen steht.

Auch die Verbindungen der Formel (II) sind bekannt. Es handelt sich dabei um Ethanol- bzw. Propanolamine und deren Alkoxylierungsprodukte. Diese können beispielsweise durch Alkoxylierung von Mono-, Di- oder Trialkanolaminen nach üblichen Methoden erhalten werden. Als Alkoxide können Ethylenoxid (EO) oder Propylenoxid (PO) oder Mischungen dieser Alkoxide verwendet werden. Bevorzugt sind solche Verbindungen der Formel (II) bei denen m für eine Zahl zwischen 10 und 20 und vorzugsweise 12 bis 18 bedeutet. Besonders bevorzugt sind solche Verbindungen, die nur Ethylenoxidgruppen enthalten. Vorzugsweise werden solche Ringöffnungsprodukte verwendet, bei deren Herstellung gegebenenfalls ethoxylierte Trialkanolamine, vorzugsweise Triethanolamin eingesetzt werden. Weitere geeignete Verbindungen können durch Alkoxylierung anderer Alkanolamine, z.B. 2-(Dibutylamino)ethanol, 2-(Diethylamino)ethanol, 2-(Methylamino)ethanol, 2-Ethylaminoethanol, 2-Dimethylaminoethanol, Ethanolamin oder Diethanolamin, erhalten werden.

Das molare Verhältnis zwischen dem Epoxid (I) und der Verbindung der Formel (II) bei der Ringöffnungsreaktion liegt vorzugsweise zwischen 1 : 2 und 1 : 1. Die Ringöffnungsprodukte weisen typischerweise Hydroxidzahlen von mindestens 160, vorzugsweise von mindestens 180 auf.

Die Ringöffnungsprodukte werden ohne Zusatz von Chlorchemikalien hergestellt. Auch entsteht bei der Ringöffnung keine Salzfracht, wie sie z.B. bei der Williamson'schen Ethersynthese anfällt.

Die durch Ringöffnung erhaltenen Produkte können als Modifikatoren sowohl der Viskoselösung zugesetzt werden, als auch dem sauren Fällbad, in das die Viskose gepreßt wird. Dabei werden die Ringöffnungsprodukte vorzugsweise in Mengen zwischen 1 und 5 Gew.-%, bezogen auf die in der Viskose oder im Fällbad enthaltenen Cellulose zugesetzt.

Durch die Verwendung der Ringöffnungsprodukte als Modifikatoren in der Viskoselösung wird das Verspinnen erleichtert, weiterhin beobachtet man eine verringerte Verstopfung der Spinndüsen. Werden die Ringöffnungsprodukte als Modifikatoren im sauren Fällbad verwendet, beobachtet man eine gleichmäßigere Zersetzung der Xanthogenatcellulose und der Verlangsamung der Fadenbildung. Dies führt zu Fäden mit höherer mechanischer Belastbarkeit. Gleichzeitig wird das Ausfällen anorganischer Salze verhindert.

Die erfindungsgemäßen Modifikatoren eignen sich zur Verwendung in allen dem Fachmann bekannten Prozessen zur Herstellung von Cellulosefasern nach dem Viskoseverfahren.

Ein weiterer Gegenstand der vorliegenden Anmeldung betrifft ein Verfahren zur Herstellung von Cellulosefasern nach dem Viskoseverfahren, umfassend die Schritte
a) Bildung von Alkalicellulose durch Umsetzung von Zellstoff mit Alkalilaugen
b) Umsetzung der Alkalicellulose mit Schwefelkohlenstoff und einer Lauge unter Ausbildung einer Xanthogenatlösung und
c) Verspinnen der Xanthogenatlösung durch Spinndüsen in ein wäßriges Fällbad enthaltend eine Protonensäure sowie Metallsalze, wobei sich unter Zersetzung des Xanthogenats ein Cellulosefaden bildet,
wobei man die oben beschriebenen Reaktionsprodukte der Xanthogenatlösung und/oder dem Fällbad in wirksamen Mengen als Modifikatoren zusetzt.

Unter Viskoseverfahren wird im Rahmen dieser Anmeldung der industriell angewendete Prozeß der Cellulosefaserherstellung verstanden, wie er beispielsweise in Z.A. Rogowin, Chemiefasern, Georg Thieme Verlag, Stuttgart, 1982, Seiten 67 bis 152 beschrieben wird.

Zur Durchführung des erfindungsgemäßen Verfahrens wird im Verfahrensschritt a) Cellulose, beispielsweise in Form von gepreßten Platten, Rollware, Flocken oder abgepreßtem, ungetrocknetem Zellstoff, mit einer Lauge umgesetzt, wobei sich in bekannter Weise zunächst die Alkalicellulose bildet. Als Laugen können beliebige basische Systeme eingesetzt werden, insbesondere wäßrige Alkalilaugen, wie Kali- oder Natronlauge. Die Konzentration beläuft sich üblicherweise auf 15 bis 30 Gew.-% an Base, bezogen auf das Gesamtgewicht der Lauge.

Nach dem Abpressen der überschüssigen Lauge erhält man die Alkalicellulose. Es folgt der Verfahrensschritt b), der die Einzelschritte Vorreife, Xanthogenierung mit Schwefelkohlenstoff, Lösen des Xanthogenats in Alkalilauge, Nachreifen und Entlüften umfaβt und zur spinnbaren Viskoselösung führt. Einzelheiten dieses Prozesses werden z.B. in der oben genannten Publikation von Z.A. Rogowin, Seiten 97 bis 119, beschrieben.
Im erfindungsgemäßen Verfahren werden die oben beschriebenen Modifikatoren der Xanthogenatlösung während des Lösens des Cellulosexanthogenats in Alkalilauge und/oder während der Nachreife zugesetzt. Die Menge der Modifikatoren liegt dabei vorzugsweise zwischen 1 und 5 Gew.-%, bezogen auf die in der Lösung enthaltene Cellulose.

Das Verspinnen der nachgereiften Xanthogenatlösung, Verfahrensschritt c), erfolgt dann durch Verpressen der Lösung, die vorher filtriert und temperiert wurde, durch eine Spinndüse mit im wesentlichen runden Düsenbohrungen in das Fällbad. Beispiele dafür sind Spinndüsen mit 250 bis 30000 Bohrungen und einem Einzeldurchmesser einer Bohrung von 35 bis 100 µm. Im Fällbad koaguliert das Xanthogenat zu Fäden und wird mittels einer Protonensäure zu Regeneratcellulose, Salz und Schwefelkohlenstoff hydrolysiert. Der Schwefelkohlenstoff wird wieder in den Prozeß zurückgeführt. Als Protonensäure können organische Säuren wie Essigsäure oder Mineralsäuren wie Salz,-Salpeter- oder Schwefelsäure eingesetzt werden. Vorzugsweise wird konzentrierte Schwefelsäure verwendet. Das Fällbad enthält neben der Säure noch bestimmte Metallsalze, welche die Xanthogenatkoagulation verlangsamen können. Beispiele für derartige Salze sind Magnesium,- Aluminium-, Eisen- und insbesondere Zinksalze. Die Salze werden üblicherweise als Chloride, Nitrate oder Sulfate eingesetzt. Die Konzentration der Salze liegt in der Regel zwischen 2 bis 10 g/l.

Im erfindungsgemäßen Verfahren werden dem Fällbad die oben beschriebenen Modifikatoren zugegeben, vorzugsweise in Mengen von 1 bis 5 Gew.-%, bezogen auf die enthaltene Cellulose. Das Fällbad kann neben den oben beschriebenen Modifikatoren, der Säure und den Metallsalzen noch weitere, dem Fachmann bekannten Hilfsmittel enthalten, z.B. Formaldehyd oder andere Modifikatoren. Die so gewonnene Cellulosefilamente werden dann in an sich bekannter Weise versponnen, gereinigt und weiterbehandelt.

Das erfindungsgemäße Verfahren zeichnet sich dadurch aus, daß mindestens in einem der beiden Verfahrensschritte b) oder c) Modifikatoren der oben beschriebenen Art verwendet werden. Vorzugsweise wird das Verfahren so ausgeführt, daß die Modifikatoren nur der Viskoselösung vor dem Verspinnen, also im Schritt b), zugegeben werden.

### Beispiel

1226,7 g (1,70 mol) Triethanolaminethoxylat (17 EO) wurden unter Stickstoffatmosphäre mit 266,6 g (1,36 mol) α-Laurylepoxid und 12,2 g (0,065 mol) Kaliumhydroxid in Form einer 30 Gew.-%igen methanolischen Lösung gemischt und bei 160 °C acht Stunden gerührt. Anschließend wurde der Ansatz auf 80 °C abgekühlt und mit 14,9 g (0,15 mol) H₂O₂ versetzt. Das Reaktionsprodukt (1301,5 g) wurde nach Entfernung des Wassers in Form einer orangebraunen, klaren Flüssigkeit erhalten. Hydroxidzahl = 182, Alkalizahl = 0,2, Aminzahl = 56, Lovibond-Farbwert (5^{¼} Zoll): 5 rot, 30 gelb.

## Patentansprüche

1. Verwendung von Reaktionsprodukten der nucelophilen Ringöffnung von Epoxiden der Formel (I) in der R¹ für einen linearen oder verzweigten aliphatischen Alkylrest mit 1 bis 22 C-Atomen steht mit Verbindungen der Formel (II) in der R² und R³ unabhängig voneinander für einen Rest (CₙH₂ₙ-O)ₘ-H oder einen linearen oder verzweigten gesättigten oder ungesättigten Alkylrest mit 1 bis 22 C-Atomen oder Wasserstoff stehen, n den Wert 2 oder 3 hat und m eine Zahl zwischen 1 und 20 bedeutet,
als Hilfsmittel bei der Herstellung von Cellulosefasern nach dem Viskoseverfahren.

2. Verwendung nach Anpruch 1, **dadurch gekennzeichnet, daß** in den Verbindungen der Formel (II) R² und R³ für Reste der Formel (CₙH₂ₙ-O)ₘ-H stehen.

3. Verwendung nach Anspruch 1 oder 2, **dadurch gekennzeichnet, daß** in den Verbindungen der Formel (II) n den Wert 2 hat.

4. Verwendung nach einem der Ansprüche 1 bis 3, **dadurch gekennzeichnet, daß** in den Verbindungen der Formel (II) m eine Zahl zwischen 12 und 18 bedeutet.

5. Verwendung nach einem der Ansprüche 1 bis 4 **dadurch gekennzeichnet, daß** in der Formel (I) der Rest R¹ für einen linearen Alkylrest mit 8 bis 14 C-Atomen steht.

6. Verwendung nach einem der Ansprüche 1 bis 5, **dadurch gekennzeichnet, daß** die Reaktionsprodukte Hydroxidzahlen (OHZ) von mindestens 160 aufweisen.

7. Verfahren zur Herstellung von Cellulosefasern nach dem Viskoseverfahren, umfassend die Schritte
a) Bildung von Alkalicellulose durch Umsetzung von Zellstoff mit Alkalilauge
b) Umsetzung der Alkalicellulose mit Schwefelkohlenstoff und einer Lauge unter Ausbildung einer Xanthogenatlösung und
c) Verspinnen der Xanthogenatlösung durch Spinndüsen in ein wäßriges Fällbad enthaltend eine Protonensäure sowie Metallsalze, wobei sich unter Zersetzung des Xanthogenats ein Cellulosefaden bildet,
**dadurch gekennzeichnet, daß** man die Reaktionsprodukte gemäß Anspruch 1 der Xanthogenatlösung und/oder dem Fällbad in wirksamen Mengen als Modifikatoren zusetzt.

## Claims

1. The use of reaction products of the nucleophilic ring opening of epoxides of the formula (I) where R¹ is linear or branched aliphatic alkyl of 1 to 22 carbon atoms, with compounds of the formula (II) where R² and R³ are independently (CₙH₂ₙ-O)ₘ-H or linear or branched saturated or unsaturated alkyl of 1 to 22 carbon atoms or hydrogen, n is 2 or 3 and m is between 1 and 20,
as auxiliary agent for the production of cellulose fibers by the viscose method.

2. The use defined in claim 1, **characterized in that** R² and R³ in the compounds of the formula (II) are radicals of the formula (CₙH₂ₙ-O)ₘ-H.

3. The use defined in claim 1 or 2, **characterized in that** n in the compounds of the formula (II) is 2.

4. The use defined in any of claims 1 to 3, **characterized in that** m in the compounds of the formula (II) is between 12 and 18.

5. The use defined in any of claims 1 to 4, **characterized in that** R¹ in the formula (I) is linear alkyl of 8 to 14 carbon atoms.

6. The use defined in any of claims 1 to 5, **characterized in that** the reaction products have hydroxide (OH) numbers of at least 160.

7. A method for producing cellulose fibers according to the viscose method, comprising the steps of
a) forming alkali cellulose by reacting pulp with alkali metal hydroxide solution
b) reacting the alkali cellulose with carbon disulfide and a lye to form a xanthate solution and
c) spinning the xanthate solution through spinnerets into an aqueous coagulation bath containing a protic acid and metal salts to decompose the xanthate and form a cellulose threadline,
**characterized in that** the reaction products set forth in claim 1 are added to the xanthate solution and/or the coagulation bath in effective amounts as modifiers.

## Revendications

1. Utilisation de produits de réaction de l'ouverture de cycle nucléophile d'époxydes de formule (I) dans laquelle R¹ représente un radical alkyle aliphatique linéaire ou ramifié comportant de 1 à 22 atomes de carbone, avec des composés de formule (II) dans laquelle R² et R³ représentent indépendamment l'un de l'autre un radical (CₙH₂ₙ-O)ₘ-H ou un radical alkyle saturé ou insaturé linéaire ou ramifié comportant de 1 à 22 atomes de carbone ou un hydrogène, n a la valeur 2 ou 3 et m représente un nombre compris entre 1 et 20,
comme adjuvants dans la fabrication de fibres de cellulose selon le procédé de la viscose.

2. Utilisation selon la revendication 1,
**caractérisé en ce que**
dans les composés de formule (II) R² et R³ représentent des radicaux de formule (CₙH₂ₙ-O)ₘ-H.

3. Utilisation selon la revendication 1 ou 2,
**caractérisée en ce que**
dans les composés de formule (II) n a la valeur 2.

4. Utilisation selon l'une des revendications 1 à 3,
**caractérisée en ce que**
dans les composés de formule (II) m représente un nombre compris entre 12 et 18.

5. Utilisation selon l'une des revendications 1 à 4,
**caractérisée en ce que**
dans la formule (I) le radical R¹ représente un radical alkyle linéaire comportant de 8 à 14 atomes de carbone.

6. Utilisation selon l'une des revendications 1 à 5,
**caractérisée en ce que**
les produits de réaction présentent des indices d'hydroxyle (OZH) d'au moins 160.

7. Procédé de fabrication de fibres de cellulose selon le procédé de la viscose, comprenant les étapes de
a) formation de cellulose alcaline par réaction de cellulose avec une lessive alcaline,
b) réaction de la cellulose alcaline avec du sulfure de carbone et une lessive avec formation d'une solution de xanthogénate et
c) filage de la solution de xanthogénate par des buses de filage dans un bain de précipitation aqueux contenant un acide protonique ainsi que des sels métalliques, opération dans laquelle il se forme, avec décomposition du xanthogénate, une fibre de cellulose,
**caractérisé en ce qu'**
on ajoute les produits de réaction selon la revendication 1 à la solution de xanthogénate et/ou au bain de précipitation à des quantités efficaces comme modificateurs.
